# EUROPÄISCHE PATENTSCHRIFT

(11) **EP 0 783 602 B1**
(45) Veröffentlichungstag und Bekanntmachung des Hinweises auf die Patenterteilung: **28.01.1998**
(21) Anmeldenummer: 96926961.2
(22) Anmeldetag: 16.08.1996
(51) Int. Cl.: D01F 2/00, D06M 13/278

(54) **CELLULOSEFASER**
CELLULOSE FIBRE
FIBRE CELLULOSIQUE

(30) Priorität: 18.08.1995 AT 14029/59
(43) Veröffentlichungstag der Anmeldung: 16.07.1997
(73) Patentinhaber: LENZING AKTIENGESELLSCHAFT, 4860 Lenzing (AT)
(72) Erfinder: SEIDL, Sigrid, A-4863 Seewalchen (AT); FIRGO, Heinrich, A-4840 Vöcklabruck (AT)
(74) Vertreter: Schwarz, Albin, Dr. Kopecky & Schwarz Patentanwälte
(86) Internationale Anmeldenummer: AT9600147
(87) Internationale Veröffentlichungsnummer: WO9707267

(56) Entgegenhaltungen:
- BE-A- 652 360
- BE-A- 663 498
- FR-A- 2 450 293

## Beschreibung

Die vorliegende Erfindung betrifft eine neue Cellulosefaser und ein Verfahren zur Herstellung dieser Cellulosefaser.

Als Alternative zum Viskoseverfahren wurden in den letzten Jahren eine Reihe von Verfahren beschrieben, bei denen Cellulose ohne Bildung eines Derivats in einem organischen Lösungsmittel, einer Kombination eines organischen Lösungsmittels mit einem anorganischen Salz oder in wässerigen Salzlösungen gelöst wird. Cellulosefasern, die aus solchen Lösungen hergestellt werden, erhielten von der BISFA (The International Bureau for the Standardisation of man made Fibres) den Gattungsnamen Lyocell. Als Lyocell wird von der BISFA eine Cellulosefaser definiert, die durch ein Spinnverfahren aus einem organischen Lösungsmittel erhalten wird. Unter "organisches Lösungsmittel" wird von der BISFA ein Gemisch aus einer organischen Chemikalie und Wasser verstanden.

Bis heute hat sich jedoch nur ein einziges Verfahren zur Herstellung einer Cellulosefaser der Gattung Lyocell bis zur industriellen Realisierung durchgesetzt. Bei diesem Verfahren, im folgenden als Aminoxidverfahren bezeichnet, wird als Lösungsmittel ein tertiäres Aminoxid, insbesondere N-Methylmorpholin-N-oxid (NMMO), verwendet. Ein solches Verfahren ist z.B. in der US-A - 4,246,221 beschrieben und liefert Fasern, die sich durch eine hohe Festigkeit, einen hohen Naßmodul und durch eine hohe Schlingenfestigkeit auszeichnen.

Eine charakteristische Eigenschaft der Lyocell-Fasern ist ihre ausgeprägte Neigung, im nassen Zustand zu fibrillieren. Unter Fibrillierung wird das Aufbrechen der nassen Faser in Längsrichtung bei mechanischer Beanspruchung im nassen Zustand verstanden, wodurch die Faser ein haariges, pelziges Aussehen erhält. Als Ursache für die Fibrillierung wird angenommen, daß die Faser aus in Faserrichtung angeordneten Fibrillen besteht, zwischen denen nur in geringem Ausmaß eine Quervernetzung vorhanden ist.

Die WO 92/14871 beschreibt ein Verfahren zur Herstellung einer Faser mit verringerter Fibrillierneigung. Diese wird erzielt, indem alle Bäder, mit denen die frisch gesponnene Faser vor der ersten Trocknung in Berührung kommt, einen pH-Wert von maximal 8,5 aufweisen.

Die WO 92/07124 beschreibt ebenfalls ein Verfahren zur Herstellung einer Faser mit verringerter Fibrillierneigung, gemäß dem die frisch gesponnene, also noch nicht getrocknete Faser mit einem kationisierbaren Polymer behandelt wird. Als derartiges Polymer wird ein Polymer mit Imidazol- und Azetidin-Gruppen genannt. Zusätzlich kann noch eine Behandlung mit einem emulgierbaren Polymer, wie z.B. Polyethylen oder Polyvinylacetat, oder auch eine Vernetzung mit Glyoxal erfolgen.

In einem bei der CELLUCON-Konferenz 1993 in Lund, Schweden, von S. Mortimer gehaltenen Vortrag wurde erwähnt, daß die Fibrillierneigung mit zunehmender Verstreckung ansteigt.

Zur Verringerung der Fibrillierungsneigung von Lyocell-Fasern sind ferner folgende Methoden publiziert worden:

Aus der WO 95/02082 der Anmelderin ist beispielsweise bekannt, daß die Fibrillierung durch bestimmte Kombinationen von Spinnparametern verringert werden kann.

Weiters ist bekannt, daß die Fibrillierungseigenschaften von Lyocell-Fasern durch chemische Vernetzung verbessert werden können. So beschreibt z.B. die EP-A- 0 538 977 die Vernetzung von Lyocell-Fasern mit chemischen Reagentien, die mit Cellulose reagieren können, und zwar sowohl im niemals getrockneten Zustand, also bei der Faserherstellung, als auch im getrockneten Zustand, also im wesentlichen während der textilen Veredelung der textilen Flächengebilde.

Die in der oben genannten Patentanmeldung EP-A - 0 538 977 als Beispiel angeführten Vernetzungsreagentien besitzen als vernetzungsfähige Gruppen mit Halogen substituierte, stickstoffhaltige Ringstrukturen, die befähigt sind, bei alkalischen Bedingungen mit den Hydroxylgruppen der Cellulose zu reagieren. Weites sind Verbindungen mit Vinylsulfongruppen oder deren Vorläufern beschrieben. Auch diese Verbindungen reagieren im wesentlichen nur bei Zugabe von Alkali oder benötigen Alkali als Neutralisationsreagens für abgespaltene Säuren.

Ein Nachteil besteht darin, daß bei der Reaktion der halogenierten, stickstoffhaltigen Ringe bzw. der Vinylsulfone oder deren Vorläufersubstanzen Salze entstehen, die anschließend aus der Faser ausgewaschen werden müssen, außerdem müssen auch überschüssige und nicht mit der Cellulosefaser abreagierte Restchemikalien ausgewaschen werden. Dies bedeutet, daß in einem kontinuierlichen Faserherstellungsprozeß noch ein weiterer Nachbehandlungschritt notwendig ist, der weitere Investitionskosten und Betriebskosten verursacht und zusätzlich noch Probleme mit belastetem Abwasser mit sich bringt.

In der WO 94/24343 der Anmelderin werden ähnliche Vorgangsweisen zur Vernetzung der Lyocell-Faser gegen die Fibrillierung vorgeschlagen, wobei dort die Verwendung von alkalischen Puffern und eine Bestrahlung mit elektromagnetischen Wellen als besonders vorteilhaft beschrieben wird.

In der WO 94/20656 wird beschrieben, daß die Fibrillierung von Lyocell-Fasern durch Vernetzung mit konventionellen Vernetzungschemikalien, die üblicherweise zur Verbesserung der Knitterwinkel von cellulosetextilien verwendet werden, verringert wird, ohne daß gleichzeitig die Anfärbbarkeit der Fasern zurückgeht, wenn man die Vernetzung bei gleichzeitiger Anwesenheit von flexiblen, linearen Polymeren durchführt. Im wesentlichen werden konventionelle N-Methylolharze (Formaldehyd-arm) und die üblichen sauren Katalysatoren verwendet. Die Methode wird sowohl zur Anwendung an der getrockneten als auch an der niemals getrockneten Faser als zum Erfolg führend beschrieben.

Es ist aus der US-A- 3,251,642 bekannt, daß die Behandlung von Fasern aus regenerierter Cellulose, z.B. Viskose, oder Baumwolle, insbesondere die Behandlung von Geweben aus diesen Fasern, mit Sulfatoalkyl-Sulfoniumsalzen infolge der Vernetzung der regenerierten Cellulose zur Verbesserung des Naß- und Trockenknitterwinkelerholungsvermögens führt. Diese Salze werden daher als sogenannte Knitterfreiausrüstungsmittel eingesetzt. Bekannt ist weiters, daß unter stark alkalischen Bedingungen die Reaktion von Baumwolle mit Sulfatoalkyl-Sulfoniumsalzen, insbesondere dem inneren Salz des Dinatrium-Tris(β-sulfatoethyl)sulfoniums (dieses innere Salz wird im folgenden mit trisSS abgekürzt), bereits bei Raumtemperatur stattfindet.

Die Behandlung von Polymeren, welche reaktive NH-, OH- oder SH-Gruppen enthalten, mit einem Sulfoniumsalz, wie trisSS, und einer Base ist in den belgischen Patentanmeldungen Nr. 627 220 und Nr. 640 713, sowie in den britischen Patentanmeldungen Nr. 988,511, 1,047,323 und 1,059,568 und in der US-A - 3,251,642 beschrieben. Die Vernetzung von cellulosischen textilen Materialien mit trisSS ist in der US-A - 3,480,382 und in der US-A - 3,542,503 beschrieben. Weiters ist aus der GB-A - 1,082,600 bekannt, trisSS in Kombination mit Farbstoffen zur Vernetzung der Cellulose während eines Färbeprozesses zu verwenden.

In der oben zitierten Patentliteratur werden getrocknete Substrate, wie Fasern, Gewebe, Folien und Papier, mit wäßrigen, 5 - 25%igen Lösungen des Vernetzers und 4 - 35%igen wäßrigen Lösungen von Alkali imprägniert, wobei entweder zuerst mit Vernetzer und anschließend mit Alkali, oder umgekehrt zuerst mit Alkali und danach mit Vernetzer, behandelt wird.

Bei Verwendung von potentiell alkalischen Verbindungen, wie z.B. Alkalimetallbikarbonaten, kann der Vernetzer mit dem Alkali aus einem Bad appliziert und danach zur Vernetzung eine Behandlung bei hoher Temperatur durchgeführt werden. Weiters kann zwischen der Behandlung mit Vernetzer und der Behandlung mit Alkali eine Zwischentrocknung durchgeführt werden. Als alkalische Verbindungen werden Alkalimetallhydroxide, Alkalimetallkarbonate und -bikarbonate, und quaternäre Ammoniumbasen, wie Trimethylammoniumhydroxid, verwendet. Als Reaktionszeiten werden 10 Minuten bei Raumtemperatur bzw. kürzere Verweilzeiten bei höherer Temperatur, z.B. 3 Minuten bei 150°C, angegeben. Nach der erfolgten Reaktion muß das Substrat alkalifrei gewaschen werden.

Im Stand der Technik ist kein Verfahren bekannt, mit welchem die Fibrillierneigung von Fasern, die nach dem Aminoxidverfahren hergestellt wurden, gezielt gesteuert werden kann. Die vorliegende Erfindung setzt sich somit zum Ziel, ein Verfahren zur Herstellung von Lyocell-Fasern zur Verfügung zu stellen, mit welchem Fasern hergestellt werden können, die eine im voraus bestimmte Fibrillierneigung aufweisen.

Das erfindungsgemäße Verfahren zur Herstellung von Cellulosefasern nach dem Aminoxidverfahren, bei welchem Verfahren eine Lösung von Cellulose in einem wäßrigen tertiären Aminoxid zu Fasern gesponnen und die Fasern mit einem Vernetzungsmittel in Kontakt gebracht werden, ist dadurch gekennzeichnet, daß als Vernetzungsmittel eine Sulfoniumverbindung der Formel (I) worin R₁ CH₂CH₂Z, Alkyl, insbesondere C₁-C₄Alkyl, Aryl, substituiertes Alkyl oder einen Heterozyklus bedeutet, Z Halogen, Sulfato, Thiosulfato, Phosphato oder Hydroxy bedeutet, und Y⁻ ein Anion bedeutet, und/oder eine Sulfoniumverbundung der Formel (II) worin OW der Rest einer mehrbasigen Säure in Salz- oder Säureform ist, und R₂ CH₂CH₂OW, Alkyl, insbesondere C₁-C₄Alkyl, Aryl, substituiertes Alkyl oder einen Heterozyklus bedeutet,
eingesetzt wird.

Es hat sich überaschenderweise gezeigt, daß durch eine Behandlung von Fasern, die nach dem Aminoxidverfahren hergestellt wurden, mit den oben genannten Sulfoniumverbindungen ein Weg eröffnet wird, die Fibrillierneigung der Fasern nicht nur zu verringern, sondern sogar gezielt zu steuern.

Bevorzugt wird im erfindungsgemäßen Verfahren als Sulfoniumverbindung der Formel (II) ein inneres Salz des Dialkali-Tris-(β-sulfatoethyl)sulfoniums, insbesondere das innere Salz des Dinatrium-Tris-(β-sulfatoethyl)sulfoniums, eingesetzt.

Gemäß dem erfindungsgemäßen Verfahren können die Fasern sowohl in nie getrocknetem Zustand, als auch in getrocknetem Zustand mit dem Vernetzungsmittel in Kontakt gebracht werden, wobei es jedoch bevorzugt ist, die Fasern in nie getrocknetem Zustand, also z.B. frisch gesponnen, mit dem Vernetzungsmittel in Kontakt zu bringen.

Die Fasern werden vorzugsweise mit einer Base behandelt, nachdem sie mit dem Vernetzungsmittel in Kontakt gebracht wurden, wobei die Fasern vor Behandlung mit der Base getrocknet werden können.

Eine besonders vorteilhafte Ausführungsform des erfindungsgemäßen Verfahrens besteht darin, daß die Fasern mit einer Base behandelt und gleichzeitig mit dem Vernetzungsmittel in Kontakt gebracht werden, wobei Base und Vernetzungsmittel in einem Molverhältnis von im wesentlichen 3:1 (Base:Vernetzungsmittel) vorliegen. Anschließend werden die Fasern getrocknet. Es hat sich gezeigt, daß bei dieser Ausführungsform des erfindungsgemäßen Verfahrens kein Waschen der Fasern erforderlich ist. Dies ist insofern von Vorteil, als ein Arbeitsschritt im Herstellungsverfahren eingespart werden kann.

Am besten werden die Fasern mit einer wäßrigen Lösung in Kontakt gebracht, welche trisSS in einer Konzentration von 0,3 bis 25 Masse%, vorzugsweise 0,5 bis 5 Masse%, enthält. Die Base ist in 0,8 bis 100 molarer, bevorzugt in 2,5 bis 3,5 molarer Menge, bezogen auf trisSS, in der wäßrigen Lösung enthalten. Als Base werden insbesondere Alkalimetallhydroxide, Alkalimetallkarbonate und -bikarbonate, quaternäre Ammoniumbasen und polymere Amine verwendet. Ferner wurde gefunden, daß erfindungsgemäß auch Pufferlösungen mit einem pH im Bereich von 5 bis 12, bevorzugt von 7 bis 9, eingesetzt werden können.

Das Waschen erübrigt sich auch dann, wenn als Base eine potentiell alkalische Verbindung, z.B. ein Hydrogencarbonat, eingesetzt wird.

Die Erfindung betrifft auch Cellulosefasern mit vorbestimmter Fibrillierneigung, die nach dem erfindungsgemäßen Verfahren erhältlich sind.

Die Erfindung betrifft ferner die Verwendung einer Sulfoniumverbindung der Formel (I) worin R₁, Z und Y⁻ die oben angegebene Bedeutung besitzen, und/oder
einer Sulfoniumverbindung der Formel (II) worin OW und R₂ die im Anspruch 1 angegebene Bedeutung besitzen,
zur Behandlung von Fasern, die nach dem Aminoxidverfahren hergestellt wurden, und von Garnen und Geweben aus Fasern, die nach dem Aminoxidverfahren hergestellt wurden.

Die Erfindung betrifft auch die Verwendung eines inneren Salzes des Dialkali-Tris(β-sulfatoethyl)sulfoniums zur Behandlung von Fasern, die nach dem Aminoxidverfahren hergestellt wurden, und von Garnen und Geweben aus Fasern, die nach dem Aminoxidverfahren hergestellt wurden.

Besonders zweckmäßig ist die Verwendung einer wäßrigen Lösung, welche eine Base und ein inneres Salz des Dialkali-Tris(β-sulfatoethyl)sulfoniums enthält, wobei Base und Vernetzungsmittel in einem Molverhältnis von im wesentlichen 3:1 (Base:Vernetzungsmittel) vorliegen, zur Behandlung von Fasern, die nach dem Aminoxidverfahren hergestellt wurden, und von Garnen und Geweben aus Fasern, die nach dem Aminoxidverfahren hergestellt wurden.

Der frisch gesponnene, nie getrocknete Faserstrang oder die nie getrocknete Faserflocke können zuerst mit der Lösung von trisSS imprägniert und nach Abquetschen auf einen Feuchtigkeitsgehalt von 100 bis 150% mit der Basenlösung imprägniert werden, wobei die Reihenfolge der Behandlung auch umgekehrt werden kann. Nach einer Verweilzeit von etwa 10 Minuten bei Raumtemperatur kann gewaschen und getrocknet werden.

Weiters ist es möglich, die Faser zuerst mit der Lösung von trisSS zu imprägnieren und nach Abquetschen auf einen Feuchtigkeitsgehalt von 100 bis 150% die Faser zu trocknen und die Behandlung mit der Base unmittelbar danach oder aber zu einem späteren Zeitpunkt vorzunehmen.

Außerdem kann das erfindungsgemäße Verfahren einstufig durchgeführt werden, wobei die Faser gleichzeitig mit der Lösung von trisSS und geringen Mengen an Base in einem Einstufenverfahren behandelt wird. Überaschenderweise wurde gefunden, daß für das Einstufenverfahren nicht nur potentiell alkalische Verbindungen, wie Alkalimetallbikarbonate, verwendet werden können, sondern auch Alkali in entsprechend geringer Konzentration verwendet werden kann.

Bei dem Einstufenverfahren ist anschließend eine Temperaturbehandlung der imprägnierten Faser erforderlich. Die Temperaturbehandlung kann durch Trocknen bei Temperaturen von mindestens 60°C erreicht werden. Wenn das Molverhältnis von Base zu triSS nicht größer als 3:1 ist, ist ein nachfolgendes Waschen nicht erforderlich.

Es hat sich gezeigt, daß bei Verwendung der obigen Sulfoniumverbindungen über die Reaktionsbedingungen (Konzentration an Vernetzer, Menge und Art der verwendeten Base) eine gezielte Verringerung bis Eliminierung der Fibrillierung erhalten werden kann.

Es hat sich auch gezeigt, daß die erfindungsgemäße Behandlung mit dem Vernetzer vor, gleichzeitig mit oder nach einem Färbeprozeß vorgenommen werden kann. Die genannten Sulfoniumverbindungen können beispielsweise dem alkalischen Färbebad zugegeben werden.

Mit den nachfolgenden Beispielen wird die Erfindung noch näher erläutert. Zur Herstellung des trisSS wird auf die belgischen Patentanmeldungen Nr. 627 204 und Nr. 620 775 verwiesen.

### Beurteilung der Fibrillierung

Zur Beurteilung der Fibrillierneigung wurden 8 Fasern mit einer Länge von jeweils 20 mm mit 4 ml Wasser in ein 20 ml Glasfläschchen gegeben und 9 Stunden mit einem Laborschüttelgerät der Type RO-10 der Fa. Gerhardt, Bonn (DE) auf Stufe 12 geschüttelt. Das Fibrillierverhalten der Fasern wurde anschließend unter dem Mikroskop mittels Auszählen der Fibrillen pro 0,276 mm Faserlänge beurteilt.

Eine herkömmliche Zellulosefaser der Gattung Lyocell weist nach diesem Test etwa 50 Fibrillen auf 0,276 mm Faserlänge auf. Eine herkömmliche Zellulosefaser der Gattung Modal, welche bekanntermaßen keine Fibrillierneigung aufweist und als Vergleich herangezogen wurde, zeigt 1 bis 2 Fibrillen.

### Beispiel 1 - Variante A

1 g frisch gesponnene und noch nicht getrocknete Lyocell-Fasern in Flockenform wurden bei Raumtemperatur in 100 ml einer wäßrigen Lösung von trisSS 3 Minuten imprägniert, auf einen Wassergehalt von 140% abgequetscht und dann 10 Minuten bei Raumtemperatur in 100 ml einer wäßrigen Natronlauge imprägniert. Anschließend wurden die Fasern mit 3%-iger Essigsäure und Wasser alkalifrei gewaschen und bei 60°C über Nacht getrocknet.

Dann wurden die Fasern gemäß dem oben beschriebenen Test auf ihre Fibrillierneigung untersucht. Die Ergebnisse sind in der Tabelle 1 unten gezeigt.

### Beispiel 1 - Variante B

1 g frisch gesponnene und noch nicht getrocknete Lyocell-Fasern in Flockenform wurden bei Raumtemperatur in 100 ml einer wäßrigen Lösung von trisSS 3 Minuten imprägniert, 2 Stunden bei 60°C getrocknet und dann 10 Minuten bei Raumtemperatur in 100 ml einer wäßrigen Natronlauge imprägniert. Anschließend wurden die Fasern mit 3%-iger Essigsäure und Wasser alkalifrei gewaschen und bei 60°C über Nacht getrocknet.

Dann wurden die Fasern gemäß dem oben beschriebenen Test auf ihre Fibrillierneigung untersucht. Die Ergebnisse sind in der Tabelle 1 unten gezeigt.

In der Tabelle 1 ist die Konzentrationen trisSS in g/l angegeben. Die Konzentration der Natronlauge ist in g NaOH/1 angegeben.

**Tabelle 1**

| Bsp. Nr. | Konzentration trisSS | Konzentration Natronlauge | Variante | Fibrillenzahl |
|---|---|---|---|---|
| 1 | - | - | - | 50 |
| 2 | 1 | 0,16 | A | 50 |
| 3 | 50 | 11,6 | A | 20 |
| 4 | 50 | 11,6 | B | 10 |
| 5 | 10 | 2,22 | B | 45 |
| 6 | 10 | 4,44 | B | 45 |
| 7 | 10 | 44,4 | B | 17 |
| 8 | 10 | 88,8 | B | 6 |

Die Beispiele 5 bis 8 zeigen, daß mit zunehmender Konzentration an Natronlauge die Fibrillenzahl abnimmt, die hergestellte Faser somit weniger fibrilliert. Bei der erfindungsgemäßen Verwendung von trisSS ist es somit möglich, über die Konzentration an Alkali die Fibrillierneigung der Lyocell-Faser zu steuern. Bei Anwendung hoher Alkalimengen ist es natürlich erforderlich, die Fasern alkalifrei zu waschen.

Gleiche Ergebnisse wurden mit Fasern in Strangform erhalten.

### Beispiel 2 - Varianten C1, C2, D1 und D2

1 g frisch gesponnene und noch nicht getrocknete Lyocell-Fasern in Flockenform wurden bei Raumtemperatur in 100 ml einer wäßrigen Lösung von trisSS und einer Base (TBAH (Tetrabutylammoniumhydroxid), NaOH oder KHCO₃) 5 Minuten imprägniert und auf einen Wassergehalt von 140% abgequetscht. Danach wurde die Faser entweder:
bei 60°C über Nacht getrocknet, gewaschen und erneut getrocknet (=Variante C1); oder
bei 60°C über Nacht getrocknet und nicht gewaschen (=Variante C2); oder
bei 100°C 10 Minuten getrocknet, gewaschen und erneut getrocknet (=Variante D1); oder
bei 100°C 10 Minuten getrocknet und nicht gewaschen (=Variante D2).

Dann wurden die Fasern gemäß dem oben beschriebenen Test auf ihre Fibrillierneigung untersucht. Die Ergebnisse sind in der Tabelle 2 unten gezeigt. In der Tabelle 2 ist die Konzentrationen trisSS in g/l angegeben. Die Konzentration der Base ist in g/l angegeben.

**Tabelle 2**

| Bsp. Nr. | Konzentration trisSS | Konzentration Base | Variante | Fibrillenzahl |
|---|---|---|---|---|
| 1 | - | - | - | 50 |
| 9 | 15 | 0,34 TBAH | D1 | 50 |
| 10 | 15 | 0,34 TBAH | D2 | 50 |
| 11 | 15 | 25,7 TBAH | C1 | 20 |
| 12 | 15 | 25,7 TBAH | C2 | 20 |
| 13 | 15 | 25,7 TBAH | D1 | 20 |
| 14 | 15 | 25,7 TBAH | D2 | 25 |
| 15 | 15 | 4,5 NaOH | C1 | vereinzelt |
| 16 | 15 | 4,5 NaOH | C2 | 0 |
| 17 | 15 | 4,4 NaOH | C1 | vereinzelt |
| 18 | 15 | 4,4 NaOH | C2 | vereinzelt |
| 19 | 15 | 3,5 NaOH | C1 | 33 |
| 20 | 15 | 3,5 NaOH | C2 | 35 |
| 21 | 15 | 3,5 NaOH | D1 | 32 |
| 22 | 15 | 3,5 NaOH | D2 | 30 |
| 23 | 10 | 2,7 NaOH | D1 | 0 |
| 24 | 10 | 2,7 NaOH | D2 | 0 |
| 25 | 15 | 79,0 KHCO₃ | C1 | 20 |
| 26 | 15 | 79,0 KHCO₃ | C2 | 35 |
| 27 | 15 | 79,0 KHCO₃ | D1 | 20 |
| 28 | 15 | 79,0 KHCO₃ | D2 | 35 |

Aus den Beispielen 9 bis 24 ist der Einfluß der Basenkonzentration auf die Verringerung der Fibrillierung ersichtlich. Bereits bei einem Molverhältnis von Base zu Vernetzer von 3:1 wird die Fibrillierung bei Verwendung von NaOH als Alkalikomponente eliminiert (siehe Beispiele 23, 24), und es ist nicht notwendig, höhere Mengen an NaOH zu verwenden (siehe Beispiele 15-18).

Bei einem Molverhältnis von 2,7:1 (Beispiele 10-22) wird die Fibrillierung um 40% reduziert.

Bei Verwendung von TBAOH im Verhältnis von 3:1 zum Vernetzer wird die Fibrillierung um 50% reduziert.

Weiters ist aus den Beispielen ersichtlich, daß es nicht notwendig ist, bei Verwendung von geringen Mengen Alkali (z.B. 2,5 bis 3,5 Mol Base pro 1 Mol Vernetzer) auszuwaschen.

Gleiche Ergebnisse wurden mit Fasern in Strangform erhalten.

Es hat sich ferner gezeigt, daß die erfindungsgemäße Behandlung der Fasern mit den oben genannten Sulfoniumverbindungen ihre textilen Daten, wie Festigkeit, Dehnung etc. praktisch nicht beeinträchtigt.

## Patentansprüche

1. Verfahren zur Herstellung von Cellulosefasern nach dem Aminoxidverfahren, bei welchem Verfahren eine Lösung von Cellulose in einem wäßrigen tertiären Aminoxid zu Fasern gesponnen und die Fasern mit einem Vernetzungsmittel in Kontakt gebracht werden, dadurch gekennzeichnet, daß als Vernetzungsmittel eine Sulfoniumverbindung der Formel (I) worin R₁ CH₂CH₂Z, Alkyl, Aryl, substituiertes Alkyl oder einen Heterozyklus bedeutet, Z Halogen, Sulfato, Thiosulfato, Phosphato oder Hydroxy bedeutet, und Y⁻ ein Anion bedeutet, und/oder eine Sulfoniumverbindung der Formel (II) worin OW der Rest einer mehrbasigen Säure in Salz- oder Säureform ist, und R₂ CH₂CH₂OW, Alkyl, Aryl, substituiertes Alkyl oder einen Heterozyklus bedeutet, eingesetzt wird.

2. Verfahren nach Anspruch 1, dadurch gekennzeichnet, daß als Sulfoniumverbindung der Formel (II) ein inneres Salz des Dialkali-Tris-(β-sulfatoethyl)sulfoniums eingesetzt wird.

3. Verfahren nach Anspruch 2, dadurch gekennzeichnet, daß als Vernetzungsmittel das innere Salz des Dinatrium-Tris-(β-sulfatoethyl)sulfoniums eingesetzt wird.

4. Verfahren nach einem der Ansprüche 1 bis 3, dadurch gekennzeichnet, daß die Fasern in nie getrocknetem Zustand mit dem Vernetzungsmittel in Kontakt gebracht werden.

5. Verfahren nach einem der Ansprüche 1 bis 4, dadurch gekennzeichnet, daß die Fasern mit einer Base behandelt werden, nachdem sie mit dem Vernetzungsmittel in Kontakt gebracht wurden.

6. Verfahren nach Anspruch 5, dadurch gekennzeichnet, daß die Fasern vor Behandlung mit der Base getrocknet werden.

7. Verfahren nach einem der Ansprüche 1 bis 4, dadurch gekennzeichet, daß die Fasern mit einer Base behandelt und gleichzeitig mit dem Vernetzungsmittel in Kontakt gebracht werden, wobei Base und Vernetzungsmittel in einem Molverhältnis von im wesentlichen 3:1 (Base:Vernetzungsmittel) vorliegen.

8. Verfahren nach Anspruch 7, dadurch gekennzeichnet, daß die Fasern getrocknet werden.

9. Cellulosefasern mit vorbestimmter Fibrillierneigung, erhältlich nach einem Verfahren gemäß einem oder mehreren der Ansprüche 1 bis 8.

10. Verwendung einer Sulfoniumverbindung der Formel (I) worin R₁, Z und Y⁻ die im Anspruch 1 angegebene Bedeutung besitzen, und/oder
einer Sulfoniumverbindung der Formel (II) worin OW und R₂ die im Anspruch 1 angegebene Bedeutung besitzen,
zur Behandlung von Fasern, die nach dem Aminoxidverfahren hergestellt wurden, und von Garnen und Geweben aus Fasern, die nach dem Aminoxidverfahren hergestellt wurden.

11. Verwendung eines inneren Salzes des Dialkali-Tris(β-sulfatoethyl)sulfoniums zur Behandlung von Fasern, die nach dem Aminoxidverfahren hergestellt wurden, und von Garnen und Geweben aus Fasern, die nach dem Aminoxidverfahren hergestellt wurden.

12. Verwendung einer wäßrigen Lösung, welche eine Base und ein inneres Salz des Dialkali-Tris(β-sulfatoethyl)sulfoniums enthält, wobei Base und Vernetzungsmittel in einem Molverhältnis von im wesentlichen 3:1 (Base:Vernetzungsmittel) vorliegen, zur Behandlung von Fasern, die nach dem Aminoxidverfahren hergestellt wurden, und von Garnen und Geweben aus Fasern, die nach dem Aminoxidverfahren hergestellt wurden.

## Claims

1. Process for producing cellulose fibres by the amine oxide process, in which process a solution of cellulose in an aqueous tertiary amine oxide is spun to form fibres and the fibres are brought into contact with a crosslinking agent, characterized in that, as crosslinking agent, use is made of a sulphonium compound of the formula (I) wherein R₁ denotes CH₂CH₂Z, alkyl, aryl, substituted alkyl or a heterocycle, Z denotes halogen, sulphato, thiosulphato, phosphato or hydroxy, and Y⁻ denotes an anion, and/or a sulphonium compound of the formula (II) in which OW denotes the radical of a polybasic acid in salt form or acid form and R₂ denotes CH₂CH₂OW, alkyl, aryl, substituted alkyl or a heterocycle.

2. Process according to Claim 1, characterized in that, as sulphonium compound of the formula (II), use is made of an intramolecular salt of dialkali tris(β-sulphatoethyl)sulphonium.

3. Process according to Claim 2, characterized in that, as crosslinking agent, use is made of the intramolecular salt of disodium tris(β-sulphatoethyl)sulphonium.

4. Process according to one of Claims 1 to 3, characterized in that the fibres are brought into contact with the crosslinking agent in the never-dried state.

5. Process according to one of Claims 1 to 4, characterized in that the fibres are treated with a base after they have been brought into contact with the crosslinking agent.

6. Process according to Claim 5, characterized in that the fibres are dried before treatment with the base.

7. Process according to one of Claims 1 to 4, characterized in that the fibres are treated with a base and simultaneously brought into contact with the crosslinking agent, base and crosslinking agent being present in a molar ratio of essentially 3:1 (base:crosslinking agent).

8. Process according to Claim 7, characterized in that the fibres are dried.

9. Cellulose fibres having a predetermined fibrillation tendency, obtainable by a process according to one or more of Claims 1 to 8.

10. Use of a sulphonium compound of the formula (I) in which R₁, Z and Y⁻ have the meaning specified in Claim 1, and/or a sulphonium compound of the formula (II) in which OW and R₂ have the meaning specified in Claim 1, for treating fibres which were produced by the amine oxide process, and yarns and woven fabrics made of fibres which were produced by the amine oxide process.

11. Use of an intramolecular salt of dialkali tris(β-sulphatoethyl)sulphonium for treating fibres which were produced by the amine oxide process, and for treating yarns and fabrics which were produced by the amine oxide process.

12. Use of an aqueous solution containing a base and an intramolecular salt of dialkali tris(β-sulphatoethyl)sulphonium, base and crosslinking agent being present in a molar ratio of essentially 3:1 (base:crosslinking agent), for treating fibres which were produced by the amine oxide process, and for treating yarns and woven fabrics made of fibres which were treated by the amine oxide process.

## Revendications

1. Procédé de fabrication de fibres de cellulose selon le procédé à l'oxyde d'amine, conformément auquel on file une solution de cellulose dans un oxyde d'amine tertiaire aqueux en fibres et on met les fibres en contact avec un agent de réticulation, caractérisé en ce que, à titre d'agent de réticulation, on utilise un composé de sulfonium de la formule (I) dans laquelle R₁ représente un groupe CH₂CH₂Z, alkyle, aryle, alkyle substitué ou un hétérocycle, Z représente un atome d'halogène, un groupe sulfato, thiosulfato, phosphato, ou hydroxyle et Y⁻ représente un anion et/ou
un composé de sulfonium de la formule (II) dans laquelle OW représente le reste d'un acide polybasique sous forme de sel ou d'acide et R₂ représente un groupe CH₂CH₂OW, alkyle, aryle, alkyle substitué ou un hétérocycle.

2. Procédé suivant la revendication 1, caractérisé en ce que, à titre de composé de sulfonium de la formule (II), on utilise un sel interne d'un dialcali-tris-(β-sulfatoéthyl)sulfonium.

3. Procédé suivant la revendication 2, caractérisé en ce que, à titre d'agent de réticulation, on utilise le sel interne du disodium-tris-(β-sulfatoéthyl)sulfonium.

4. Procédé suivant l'une quelconque des revendications 1 à 3, caractérisé en ce qu'on met les fibres en contact avec l'agent de réticulation, à l'état non séché.

5. Procédé suivant l'une quelconque des revendications 1 à 4, caractérisé en ce que, après les avoir mises en contact avec l'agent de réticulation, on traite les fibres par une base.

6. Procédé suivant la revendication 5, caractérisé en ce que l'on sèche les fibres avant le traitement par la base.

7. Procédé suivant l'une quelconque des revendications 1 à 4, caractérisé en ce que l'ont traite les fibres par une base et on les met simultanément en contact avec l'agent de réticulation, où la base et l'agent de réticulation sont présents dans un rapport molaire d'essentiellement 3:1 (base:agent de réticulation).

8. Procédé suivant la revendication 7, caractérisé en ce que l'on sèche les fibres.

9. Fibres de cellulose à tendance à la fibrillation prédéterminée, que l'on peut obtenir par mise en oeuvre d'un procédé suivant l'une quelconque des revendications 1 à 8.

10. Utilisation d'un composé de sulfonium de la formule (I) dans laquelle R₁, Z et Y⁻ possèdent les significations qui leur ont été attribuées dans la revendication 1 et/ou
un composé de sulfonium de la formule (II) dans laquelle OW et R₂ possèdent les significations qui leur ont été attribuées dans la revendication 1,
en vue du traitement de fibres qui ont été fabriquées selon le procédé à l'oxyde d'amine et de fils et de tissus en fibres qui ont été fabriquées selon le procédé à l'oxyde d'amine.

11. Utilisation d'un sel interne d'un dialcali-tris-(β-sulfatoéthyl)sulfonium, pour le traitement de fibres qui ont été fabriquées selon le procédé à l'oxyde d'amine et de fils et de tissus en fibres qui ont été fabriquées selon le procédé à l'oxyde d'amine.

12. Utilisation d'une solution aqueuse qui contient une base et un sel interne d'un dialcali-tris-(β-sulfatoéthyl)sulfonium, où la base et l'agent de réticulation sont présents dans un rapport molaire d'essentiellement 3:1 (base:agent de réticulation), pour le traitement de fibres qui ont été fabriquées selon le procédé à l'oxyde d'amine et de fils et de tissus en fibres qui ont été fabriquées selon le procédé à l'oxyde d'amine.
